# EUROPÄISCHE PATENTSCHRIFT

(11) **EP 0 200 088 B1**
(45) Veröffentlichungstag und Bekanntmachung des Hinweises auf die Patenterteilung: **25.01.1989**
(21) Anmeldenummer: 86105195.1
(22) Anmeldetag: 15.04.1986
(51) Int. Cl.: B32B 15/04, C23C 14/34

(54) **Verschleissfester beschichteter Hartmetallkörper und Verfahren zu seiner Herstellung**
Wear-resistant coated hard-metal body and method for the production thereof
Corps en métal dur enrobé résistant à l'usure et procédé pour sa fabrication

(30) Priorität: 03.05.1985 DE 3515919
(43) Veröffentlichungstag der Anmeldung: 05.11.1986
(73) Patentinhaber: Fried. Krupp Gesellschaft mit beschränkter Haftung, 45143 Essen (DE)
(72) Erfinder: König, Udo, Dr., D-4300 Essen 1 (DE)
(74) Vertreter: Vomberg, Friedhelm, Dipl.-Phys.

(56) Entgegenhaltungen:
- AT-B- 336 905
- AT-B- 342 324
- CH-A- 542 678
- CH-A- 572 101
- DE-A- 2 528 255

## Beschreibung

Die Erfindung betrifft einen verschleißfesten beschichteten Hartmetallkörper, der aus einem Hartmetallgrundkörper, einer metallischen Zwischenschicht und mindestens einer metallfreien Hartstoffschicht besteht. Die Erfindung betrifft ferner ein Verfahren zur Herstellung dieses Hartmetallkörpers.

Aus der DE-OS 2 528 255 sind mit einem Überzug versehene Gebrauchs- und Ziergegenstände bekannt, deren Überzug 0,1 bis 50 um dick ist und aus Hartstoffen besteht, wobei als Hartstoffe die Carbide und/oder Nitride und/oder Boride und/oder Silicide und/oder Oxide der Elemente der 111. bis Vl. Gruppe des Periodensystems zur Anwendung kommen. In der DE-OS 2 528 255 wird ferner vorgeschlagen, zur Verbesserung der Haftfestigkeit der Hartstoffe bzw. zur Verminderung von thermischen Spannungen eine oder mehrere Zwischenschichten aus Metallen oder aus Legierungen von Metallen und Hartstoffen oder aus Hartstoffen zu verwenden. Als Grundmaterial der bekannten Gebrauchs- und Ziergegenstände kommen sowohl metallische als auch nichtmetallische Stoffe in Frage, wie z. B. Stähle, Gußwerkstoffe, Buntmetalle, Leichtmetalle, Hartmetalle, Glas und Keramik.

Die bekannten Gebrauchs- und Ziergegenstände können dadurch hergestellt werden, daß die Zwischen- und Deckschichten durch Gasphasenreaktion nach dem CVD-Prgzeß nacheinander auf dem Grundkörper abgeschieden werden. Auch aus der CH-PS 542 678 ist ein Verbundwerkstoff für Schneidwerkzeuge bekannt, der aus einem metallischen oder nichtmetallischen Substrat, mindestens einer Zwischenschicht und einer verschleißfesten Deckschicht besteht, wobei die Zwischenschicht folgende Eigenschaften aufweisen muß:
a) Ihre mittlere Härte liegt zwischen derjenigen des Substrats und derjenigen der Deckschicht,
b) sie ist duktiler als die Deckschicht,
c) ihr mittlerer thermischer Ausdehnungskoeffizient liegt zwischen demjenigen des Substrats und demjenigen der Deckschicht,
d) sie ist sowohl im Substrat wie in der Deckschicht teilweise gelöst,
e) die mittlere Korngröße ist wesentlich kleiner als die Schichtdicke.

Der aus der CH-PS 542 678 bekannte Verbundwerkstoff wird dadurch hergestellt, daß man auf dem Substrat das Zwischenschichtmaterial durch chemische Reaktion aus der Gasphase abscheidet, wobei Substratmaterial und Zwischenschichtmaterial ineinander diffundieren, und daß man die Deckschicht durch chemische Reaktion aus der Gasphase auf der Zwischenschicht abscheidet, wobei Deckschichtmaterial und Zwischenschichtmaterial ineinander diffundieren.

Aus der AT-B-336 905 ist ein verschleißfester beschichteter Hartmetallkörper, der als Werkzeug zur spanenden und spanlosen Formgebung geeignet ist, mit einer metallischen Zwischenschicht bekannt. Auch hier diffundieren Substratmaterial und Zwischenschichtmaterial ineinander. Nachteilig sind dabei die für den Diffusionsvorgang hohen Temperaturen von 900 bis 1200°C.

Der Erfindung liegt daher die Aufgabe zugrunde, einen verschleißfesten beschichteten Hartmetallkörper zu schaffen, der aus einem Hartmetallgrundkörper, einer metallischen Zwischenschicht und mindestens einer metallfreien Hartstoffschicht besteht, der Verschleißeigenschaften aufweist, die seine Verwendung als Werkzeug zur spanenden und spanlosen Formgebung von metallischen Werkstücken ermöglichen und dessen Zwischenschicht bei wesentlich niedrigeren Temperaturen aufgebracht wird.

Die der Erfindung zugrundeliegende Aufgabe wird dadurch gelöst, daß die metallische Zwischenschicht aus Molybdän und/oder Wolfram besteht, eine Dicke von 0,1 bis 2 J.Lm hat und durch einen PVD-Prozeß auf den Hartmetallgrundkörper aufgebracht ist, der während des Aufbringens der Zwischenschicht eine Temperatur von 200 bis 600° C aufweist. Ein derartig gestalteter Körper hat Verschleißeigenschaften, die seine Verwendung als Werkzeug für die spanlose und spanende Formgebung von metallischen Werkstücken ermöglichen.

Nach der Erfindung ist es besonders vorteilhaft, wenn die metallische Zwischenschicht aus Molybdän und/oder Wolfram durch direkte Kathodenzerstäubung auf den Hartmetallgrundkörper aufgebracht ist, da bei diesem PVD-Prozeß ein besonders gleichmäßiges Aufstäuben des Molybdäns und/oder Wolframs auf den Hartmetallgrundkörper erreicht wird. Die Eigenschaften der erfindungsgemäßen Zwischenschicht können in vorteilhafter Weise dadurch variiert werden, daß 0,1 bis 49 Gew.-% des Molybdäns und/oder des Wolframs durch Titan, Zirkon, Hafnium, Niob und/oder Tantal ersetzt sind. Ein erfindungsgemäßer Hartmetallkörper, dessen metallfreie Hartstoffschichten aus Titancarbid, Titannitrid, Titancarbonitrid oder Aluminiumoxid bestehen, hat besonders gute Verschleißeigenschaften.

Die der Erfindung zugrundeliegende Aufgabe wird ferner durch ein Verfahren zur Herstellung des verschleißfesten beschichteten Hartmetallkörpers gelöst, bei dem die metallische Zwischenschicht durch einen PVD-Prozeß auf den Hartmetallgrundkörper aufgebracht wird, der während des Aufbringens der Zwischenschicht auf eine Temperatur von 200 bis 600°C aufgeheizt wird. Überraschenderweise hat sich gezeigt, daß Zwischenschichten aus Molybdän und/oder Wolfram den Hartstoffschichten eine ausgezeichnete Haftfestigkeit verleihen, obwohl es bei den erfindungsgemäßen Verfahrenstemperaturen nicht zu Diffusionsvorgängen zwischen dem Hartmetallgrundkörper und der metallischen Zwischenschicht kommt, die nach den bisherigen Erkenntnissen für das gute Haftvermögen der Schichten verantwortlich sind.

Nach der Erfindung ist es besonders vorteilhaft, wenn die metallische Zwischenschicht durch direkte Kathodenzerstäubung auf den Hartmetallgrundkörper aufgebracht wird, da mit diesem PVD-Prozeß ein besonders gleichmäßiges Aufstäuben der Zwischenschicht erreicht wird. In weiterer Ausgestaltung der Erfindung ist vorgesehen, daß auf die metallische Zwischenschicht mindestens eine metallfreie Hartstoffschicht durch reaktive Kathodenzerstäubung aufgebracht wird oder daß auf die metallische Zwischenschicht mindestens eine metallfreie Hartstoffschicht durch Gasphasenreaktion aufgebracht wird. Das Aufbringen von Hartstoffschichten durch reaktive Kathodenzerstäubung bzw. durch Gasphasenreaktion ist an sich bekannt.

Der Gegenstand der Erfindung wird nachfolgend anhand von Ausführungsbeispielen näher erläutert.

Bei den nachfolgenden Ausführungsbeispielen wurden Hartmetallgrundkörper benutzt, welche als Wendeschneidplatte mit der geometrischen Form SNUN 120408 gestaltet waren und aus Hartmetall M15 (Zusammensetzung in Gew.-%: 82,5 WC, 11 (Ti, Ta, Nb) C, 6,5 Co) bestanden.

### Beispiel 1:

Die Wendeschneidplatte wurde in einer CVD-Anlage zunächst bei 1020°C mit einem Gasgemisch aus Titantetrachlorid, Methan und Wasserstoff behandelt. Nach 60 Minuten wurde die Temperatur auf 990°C gesenkt und Methan durch Stickstoff ersetzt. Nach insgesamt 180 Minuten wurde die Ofenheizung abgeschaltet, und die Wendeschneidplatte wurde in strömendem Wasserstoff abgekühlt. Durch einen metallographischen Schliff wurde festgestellt, daß sich auf der Wendeschneidplatte aus Hartmetall eine Hartstoff-Doppelschicht aus Titancarbid und Titannitrid von insgesamt 7,5 J.Lm Dicke gebildet hatte.

### Beispiel 2:

In einer Kathodenzerstäubungsanlage wurde bei einer Temperatur von 350° C auf der Wendeschneidplatte durch reaktive Kathodenzerstäubung eines Titantargets (Kathode) in einer Gasatmosphäre aus 10 Vol.-% Stickstoff und 90 Vol.-% Argon und einem Druck von 1 Pascal eine Schicht aus Titannitrid mit einer Dicke von 7,2 J.Lm abgeschieden.

### Beispiel 3:

Auf einer Wendeschneidplatte wurde eine 0,6 um dicke Zwischenschicht aus Nickel durch die direkte Kathodenzerstäubung eines Nickeltargets in einer Argon-Atmosphäre erzeugt, wobei die Wendeschneidplatte eine Temperatur von ca. 400°C hatte. Anschließend wurde auf die Nickel-Zwischenschicht eine Titannitridschicht in der Weise aufgebracht, wie es in Beispiel 2 beschrieben ist.

### Beispiel 4:

Auf die Wendeschneidplatte wurde eine Molybdän-Zwischenschicht mit einer Dicke von 0,6 um durch Kathodenzerstäubung eines Targets aus Molybdän in einer Argon-Atmosphäre abgeschieden. Die Wendeschneidplatte hatte während der Abscheidung der Molybdän-Zwischenschicht eine Temperatur von ca. 400° C. Anschließend wurde auf die Molybdän-Zwischenschicht eine Titannitrid-Hartstoffschicht in der Weise aufgebracht, wie es in Beispiel 2 beschrieben ist.

Nach der Beschichtung wurden die Wendeschneidplatten durch metallographische Methoden untersucht, wobei die Schichtdicken gemessen und der Verbund zwischen den Grundkörpern und den Schichten qualitativ beurteilt wurde. Mit Hilfe des Kratztestes, bei dem eine Diamantkegelspitze mit zunehmender Auflagelast über die Schicht gezogen wird, konnte eine quantitative Meßgröße für die Haftfestigkeit, die sogenannte kritische Last, bestimmt werden. Schlieslich wurde die Schneidhaltigkeit der beschichteten Wendeschneidplatten auf einer Prüfdrehbank durch Zerspanen einer Welle aus Stahl C60 festgestellt. Die Ergebnisse der Versuche sind in der Tabelle 1 angegeben. Die gemäß Beispiel 1 nach dem CVD-Prozeß beschichtete Wendeschneidplatte erreichte beim Kratztest eine kritische Last von 4,5 kg. Beim Zerspanungstest wurde nach einer Drehzeit von 12 Minuten eine Kolktiefe von 25 µm und eine Verschleißmarkenbreite von 0,15 mm festgestellt. Die gemäß Beispiel 2 beschichtete Wendeschneidplatte zeigte eine kritische Last von nur 2,5 kg. Im Zerspanungstest wirkte sich die geringere Schichthaftfestigkeit durch einen höheren Kolkverschleiß und eine höhere Verschleißmarkenbreite aus. Nach dem Zerspanungstest wurden bei der gemäß Beispiel 2 beschichteten Wendeschneidplatte Schichtabplatzungen beobachtet. Die Wendeschneidplatte nach Beispiel 3 zeigte bereits nach einer Drehzeit von 2 Minuten einen so großen Kolkverschleiß, daß der Zerspanungstest abgebrochen wurde. Die erfindungsgemäße Wendeschneidplatte gemäß Beispiel 4 besaß eine hohe kritische Last und somit auch eine hohe Haftfestigkeit der Hartstoffschicht. Hinsichtlich der Verschleißkennwerte war diese Wendeschneidplatte der Vergleichsplatte gemäß Beispiel 1 überlegen. Nach der Erfindung ist es also möglich, bei einer niedrigen Beschichtungstemperatur gleiche oder bessere Haftfestigkeiten und Verschleißkennwerte zu erzielen als dies bei Wendeschneidplatten möglich ist, die nach dem CVD-Verfahren beschichtet werden. Durch die niedrigen Prozeßtemperaturen des erfindungsgemäßen Verfahrens können nunmehr Hartmetallwerkzeuge beschichtet werden, die bisher wegen der hohen Temperaturen beim CVD-Prozeß nicht beschichtet werden konnten, wie z. B. verzugsempfindliche Hochgenauigkeitsteile Und gelötete Hartmetallteile.

### Beispiel 5:

Eine Wendeschneidplatte wurde durch direkte Kathoden-Zerstäubung mit einer Molybdän-Zwischenschicht und anschließend durch reaktive Kathodenzerstäubung mit einer 2 um dicken Aluminiumoxidschicht überzogen. Die Temperatur des Hartmetallgrundkörpers betrug während der beiden Beschichtungsvorgänge ca. 400°C. Die kritische Last der so beschichteten Wendeschneidplatte wurde mit 6 kg bestimmt. Beim Fehlen der Molybdän-Zwischenschicht ergab sich eine kritische Last von 1,5 kg.

### Beispiel 6:

Eine Wendeschneidplatte wurde unter den in Beispiel 4 genannten Bedingungen mit einer Zwischenschicht aus einer Molydänlegierung, die aus 0,07 % Zirkon, 0,5 % Titan und Rest Molybdän bestand, versehen. Auch diese Zwischenschicht verlieh der anschließend aufgebrachten Titannitrid-Hartstoffschicht eine gute Haftfestigkeit und gute Verschleißeigenschaften.

Nachfolgend wird die Bedeutung einiger hier verwendeter Begriffe näher erläutert.

PVD-Prozeß (Physical Vapor Deposition-Prozeß):
Verfahren zur Beschichtung von Substraten, wobei die Beschichtung durch physikalische Methoden herbeigeführt wird. Als physikalische Methoden werden das Aufdampfen, die Kathodenzerstäubung, die Lichtbogenzerstäubung usw. angesehen.

CVD-Prozeß (Chemical Vapor Deposition-Prozeß):
Bei diesem Verfahren werden die Schichten durch chemische Reaktionen, die in der Gasphase ablaufen, auf dem Substrat abgeschieden.

Hartstoffe:
Hierzu gehören Carbide, Nitride, Boride, Silicide und Oxide, die eine besonders große Härte besitzen und die einen hohen Schmelzpunkt haben, wie z. B. Titancarbid, Titannitrid, Titancarbonitrid, Aluminiumoxid, Zirkonoxid, Borcarbid, Siliciumcarbid, Titandiborid.

Hartmetall:
Die Hartmetalle bestehen aus einer Bindemetallphase, die aus Eisen, Cobalt und/oder Nickel zusammengesetzt ist, und aus einer Hartstoffphase, die vorzugsweise harte Carbide des Wolframs, Titans, Niobs und/oder Tantals enthält. Hartmetalle werden heute durch Gießverfahren und pulvermetallurgische Verfahren hergestellt.

Kathodenzerstäubung:
In einem Vakuumkessel, der Argon enthält und in dem ein Druck von ca. 10-² mbar herrscht, befindet sich eine planare, kreisförmige oder rechteckige Targetplatte. Die zu beschichtenden Substrate werden in einem Abstand von einigen cm zum Target auf einem Teller positioniert. Ein elektrisches Feld zwischen Target und Substratteller bewirkt eine teilweise Ionisation des im Vakuumkessel enthaltenen Gases. Hinter der Targetplatte ist ein kräftiger Topfmagnet angebracht, dessen Feldlinien die freien Elektronen des Plasmas vor dem Target auf Kreisbahnen bzw. Spiralbahnen zwingen, wobei die Ebenen der Elektronenbahnen ungefähr parallel zur Targetplatte liegen. Durch die kreisförmigen Bahnen der Elektronen wird die lonisationsdichte wesentlich erhöht, und man kann bei relativ niedrigen Gasdrücken arbeiten. Das Zerstäuben des Targets wird durch die durch das elektrische Feld beschleunnigten positiven Argonionen bewirkt. Die abgestäubten Atome oder Atomgruppen treffen mit relativ großer Energie auf das Substrat auf. Man unterscheidet zwischen direkter und reaktiver Kathodenzerstäubung. Bei der direkten Kathodenzerstäubung wird das Targetmaterial direkt auf das Substrat aufgebracht. Bei der reaktiven Kathodenzerstäubung wird zum Arbeitsgas Argon noch eine gasförmige Komponente hinzugefügt, die mit dem abgestäubten Targetmaterial reagiert. Eine Molybdän-Zwischenschicht wird beispielsweise durch Zerstäubung eines Molybdän-Targets erzeugt, während zur Abscheidung von Titannitrid in einem Argon-Stickstoff-Gemisch gearbeitet wird, das etwa 5 % Stickstoff enthält. Das vom Titan-Target abgestäubte Titan reagiert mit dem Stickstoff zu Titannitrid, das auf dem Substrat eine Titannitrid-Hartstoffschicht bildet.

## Patentansprüche

1. Verschleißfester beschichteter Hartmetallkörper, der aus einem Hartmetallgrundkörper, einer metallischen Zwischenschicht und mindestens einer metallfreien Hartstoffschicht besteht, dadurch gekennzeichnet, daß die metallische Zwischenschicht aus Molybdän und/oder Wolfram besteht, eine Dicke von 0,1 bis 2 pm hat und durch einen PVD-Prozeß auf den Hartmetallgrundkörper aufgebracht ist, der während des Aufbringens der Zwiachenschicht eine Temperatur von 200 bis 600° C aufweist.

2. Hartmetallkörper nach Anspruch 1, dadurch gekennzeichnet, daß die metallische Zwischenschicht aus Molybdän und/oder Wolfram durch direkte Kathodenzerstäubung auf den Hartmetallgrundkörper aufgebracht ist.

3. Hartmetallkörper nach den Ansprüchen 1 bis 2, dadurch gekennzeichnet, daß 0,1 bis 49 Gew.-% des Molybdäns und/oder des Wolframs durch Titan, Zirkon, Hafnium, Niob und/oder Tantal ersetzt sind.

4. Hartmetallkörper nach den Ansprüchen 1 bis 3, dadurch gekennzeichnet, daß die metallfreien Hartstoffschichten aus Titancarbid, Titannitrid, Titancarbonitrid oder Aluminiumoxid bestehen.

5. Verfahren zur Herstellung des verschleißfesten beschichteten Hartmetallkörpers nach den Ansprüchen 1 bis 4, dadurch gekennzeichnet, daß die metallische Zwischenschicht durch einen PVD-Prozeß auf den Hartmetallgrundkörper aufgebracht wird, der während des Aufbringens der Zwischenschicht auf eine Temperatur von 200 bis 600° C aufgeheizt wird.

6. Verfahren nach Anspruch 5, dadurch gekennzeichnet, daß die metallische Zwischenschicht durch direkte Kathodenzerstäubung auf den Hartmetallgrundkörper aufgebracht wird.

7. Verfahren nach den Ansprüchen 5 und 6, dadurch gekennzeichnet, daß auf die metallische Zwischenschicht mindestens eine metallfreie Hartstoffschicht durch reaktive Kathodenzerstäubung aufgebracht wird.

8. Verfahren nach den Ansprüchen 5 und 6, dadurch gekennzeichnet, daß auf die metallische Zwischenschicht mindestens eine metallfreie Hartstoffschicht durch Gasphasenreaktion aufgebracht wird.

## Claims

1. A wear-resistant coated hard metal body comprising a hard metal base body, a metallic intermediate layer and at least one metal-free layer of hard material characterized in that the metallic intermediate layer consists of molybdenum and/or tungsten, has a thickness of 0.1 to 2 um, and is applied by a PVD process to the hard metal base body, which has a temperature of 200 to 600° C during the application of the intermediate layer.

2. A hard metal body according to claim 1, characterized in that the metallic intermediate layer of molybdenum and/or tungsten is applied to the hard metal base member by direct cathode atomization.

3. A hard metal body according to claims 1 to 2, characterized in that 0.1 to 49 % by weight of the molybdenum and/or tungsten is replaced by titanium, zirconium, hafnium, niobium and/or tantalum.

4. A hard metal body according to claims 1 to 3, characterized in that the metal-free layers of hard material consist of titanium carbide, titanium nitride, titanium carbonitride or aluminium oxide.

5. A process for the preparation of the wear-resistant coated hard metal body according to claims 1 to 4, characterized in that the metal intermediate layer is applied by a PVD process to the hard metal base body, which is heated to a temperature of 200 to 600° C during the application of the intermediate layer.

6. A process according to claim 5, characterized in that the metal intermediate layer is applied to the hard metal base body by direct cathode atomization.

7. A process according to claims 5 and 6, characterized in that at least one metal-free layer of hard material is applied to the metal intermediate layer by reactive cathode atomization.

8. A process according to claims 5 and 6, characterized in that at least one metal-free layer of hard material is applied to the metal intermediate layer by gas phase reaction.

## Revendications

1. Corps de métal dur plaqué résistant à l'usure qui comporte un corps de base en métal dur, une couche métallique intermédiaire, et au moins une couche de matériau dur non métallique, caractérisé en ce que la couche intermédiaire est constituée par du modybdène et/ou du tungstène, elle présente une épaisseur de 0,1 à 2 J.Lm et elle est déposée, au moyen d'un procédé PVD, sur le corps de base en métal dur qui, pendant le dépôt de la couche intermédiaire, présente une température de 200 à 600° C.

2. Corps de métal dur suivant la revendication 1, caractérisé en ce que la couche intermédiaire métallique de molybdène et/ou de tungstène est déposée sur le corps de base en métal dur par pulvérisation cathodique.

3. Corps de métal dur suivant les revendications 1 et 2, caractérisé en ce que l'on remplace 0,1 à 49 % en poids du molybdène et/ou du tungstène par du titane, du zirconium, du hafnium, du niobium et/ou du tantale.

4. Corps de métal dur suivant les revendications 1 à 3, caractérisé en ce que les couches de matériau dur non métalliques sont constituées de carbure de titane, de nitrure de titane, de carbonitrure de titane ou d'oxyde d'aluminium.

5. Procédé pour la fabrication du corps de métal dur plaqué résistant à l'usure suivant les revendications 1 à 4, caractérisé en ce que la couche intermédiaire métallique est déposée, au moyen d'un procédé PVD, sur le corps de base en métal dur qui, pendant le dépôt de la couche intermédiaire, est chauffé à une température de 200 à 600° C.

6. Procédé suivant la revendication 5, caractérisé en ce que la couche intermédiaire métallique est déposée sur le corps de base en métal dur par pulvérisation cathodique directe.

7. Procédé suivant les revendications 5 et 6, caractérisé en ce que, sur la couche intermédiaire métallique, est déposée au moins une couche de matériau dur non métallique par pulvérisation cathodique réactive.

8. Procédé suivant les revendications 5 et 6, caractérisé en ce que, sur la couche intermédiaire métallique, est déposée au moins une couche de matériau dur non métallique par réaction en phase gazeuse.
